# EUROPÄISCHE PATENTSCHRIFT

(11) **EP 0 421 236 B1**
(45) Veröffentlichungstag und Bekanntmachung des Hinweises auf die Patenterteilung: **12.05.1993**
(21) Anmeldenummer: 90118366.5
(22) Anmeldetag: 25.09.1990
(51) Int. Cl.: C23C 8/56

(54) **Verfahren zum Nitrocarburieren von Bauteilen aus Stahl**
Process for the nitrocarburizing of steel pieces
Procédé pour la nitrocarburisation de pièces en acier

(30) Priorität: 04.10.1989 DE 3933053
(43) Veröffentlichungstag der Anmeldung: 10.04.1991
(73) Patentinhaber: Degussa Aktiengesellschaft, 60311 Frankfurt (DE)
(72) Erfinder: Wahl, Georg, Dipl.-Ing., D-6458 Rodenbach (DE)

(56) Entgegenhaltungen:
- FR-A- 971 798
- DERWENT PUBLICATIONS, Woche 8542, 22. November 1985, Derwent Publications Ltd, London, GB; & SU-A-623 406 (R.N. UTOCHKEN) 07-04-1985
- DERWENT PUBLICATIONS, Woche 8544, 29. November 1986, Derwent Publications Ltd, London, GB; SU-A-472 958 (MOSCOW BAUMAN TECH. COLL.)

## Beschreibung

Die Erfindung betrifft ein Verfahren zum Nitrocarburieren von Bauteilen aus Stahl in cyanat- und cyanidhaltigen Salzschmelzen bei Temperaturen von 560 bis 700^{o} C.

Zum Nitrocarburieren von Teilen aus Eisen und Stahl werden überwiegend Salzschmelzen aus Gemischen von Alkalicyaniden, Alkalicyanaten und Alkalicarbonaten verwendet, die meist bei Temperaturen von 560 bis 590^{o} C betrieben werden. Solche Salzbäder sind beispielsweise aus der DE-PS 1 149 035 bekannt. Es gibt jedoch auch Nitrocarburiersalzbäder, in denen bei höheren Temperaturen bis zu 700^{o}C gearbeitet wird.

Die Werkstücke werden der Einwirkung der Salzschmelze einige Zeit ausgesetzt, wobei Stickstoff und Kohlenstoff in die Werkstücke eindiffundiert und Eisencarbonitridphasen in den Oberflächenschichten ausgebildet werden. Diese Phasen erhöhen insbesondere die Verschleißfestigkeit und Korrosionsbeständigkeit der Bauteile. Das Stickstoff- und Kohlenstoffangebot der Salzschmelze, die Behandlungstemperatur und die Behandlungszeit beeinflussen den Aufbau, die Dicke und die Qualität der Nitrocarburierschicht.

Wird die Nitrocarburierbehandlung in den cyanat- und cyanidhaltigen Salzbädern beispielsweise bei 580^{o} C durchgeführt, so erhält man Bauteile, die sehr gute Eigenschaften bezüglich Verschleiß- und Korrosionswiderstand aufweisen. Grund hierfür ist die Ausbildung einer monophasigen ε-Eisencarbonitridschicht. Zu deren Ausbildung in genügender Schichtdicke und Qualtiät sind bei 580^{o} C jedoch relativ lange Zeiträume notwendig, die normalerweise mehrere Stunden betragen.

Bei höheren Temperaturen, beispielsweise 630^{o} C, werden in kürzeren Zeiten entsprechende Schichtdicken von ε-Eisencarbonitrid erzeugt, jedoch ist der Verschleißwiderstand und die Korrosionsbeständigkeit der so behandelten Bauteile deutlich geringer als von Bauteilen die bei 580^{o} in den gleichen Salzschmelzen behandelt werden.

Es war daher Aufgabe der vorliegenden Erfindung, ein Verfahren zum Nitrocarburieren von Bauteilen aus Stahl in cyanat- und cyanidhaltigen Salzschmelzen bei Temperaturen von 560 bis 700^{o} C zu finden, bei dem die Bauteile gute Verschleiß- und Korrosionseigenschaften bei möglichst kurzer Behandlungszeit aufweisen sollten.

Diese Aufgabe wird erfindugnsgemäß dadurch gelöst, daß die Nitrocarburierbehandlung in einer ersten Stufe bei 600 bis 700^{o} C und in einer zweiten Stufe bei 560 bis 590^{o} C durchgeführt wird, wobei die Nitrocarburierzeiten der beiden Stufen sich im Verhältnis von 20 : 1 bis 1 : 15 erstrecken können.

Vorzugsweise wird die Behandlung in der ersten Stufe bei 610 bis 650^{o} C während 10 bis 120 Minuten und in der zweiten Stufe bei 570 bis 590^{o} C während 10 bis 90 Minuten durchgeführt.

Mit dieser Zweistufenbehandlung erreicht man in relativ kurzer Zeit eine ausreichend dicke Verbindungsschicht, die überraschenderweise die gleichen Eigenschaften aufweist wie eine Verbindungsschicht, die in wesentlich längeren Zeiträumen bei Temperaturen von 560 bis 590^{o} C entsteht. Dadurch ist es möglich, die Nitrocarburierdauer erheblich zu verkürzen, ohne die Qualität der behandelten Bauteile in bezug auf Verschleiß, Korrosion, Dauerfestigkeit u.a. zu verschlechtern.

Die Abbildungen 1 und 2 zeigen in graphischer Darstellung das Korrosionsverhalten (Abb. 1) und die Verschließbeständigkeit (Abb. 2) von Proben aus Stahl CK 45 nach der Behandlung in einer Salzschmelze mit 2,8 Gew. % Cyanid und 37,4 Gew. % Cyanat bei verschiedenen Temperaturen.

In der Abb. 1 wird der Korrosionswiderstand von zylindrischen Proben nach dem Nitrocarburieren verglichen. In allen Fällen wurde die Behandlung so durchgeführt, daß eine Verbindungsschichtdicke von etwa 15 µm vorlag. Der linke Balken zeigt die Korrosionsbeständigkeit von Kolbenstangen, die 90 Minuten bei 580^{o} C nitrocarburiert wurden. Der mittlere Balken zeigt die Beständigkeit der Teile nach 30 Minuten Nitrocarburieren bei 630^{o}C und der rechte Balken zeigt die Beständigkeit von Proben, die zunächst 20 Minuten bei 630^{o} und anschließend 20 Minuten bei 580^{o} C nitrocarburiert wurden.

Auch das Verschleißverhalten wird durch die erfindungsgemäße Zweistufenbehandlung günstig beeinflußt. Das Ergebnis eines Amsler-Tests ist in Abbildung 2 dargestellt. Die Kurve 1 entspricht der Normalbehandlung von Proben aus dem Werkstoff C45, 90 Minuten bei 580^{o} C; die Kurve 2 wurde an Proben ermittelt, die 30 Minuten bei 630^{o} C nitrocrburiert wurden und das Ergebnis der Zweistufennitrocarburierung, 20 Minuten 630^{o} C und 20 Minuten 580^{o} C, zeigt die Kurve 3. Das Verschleißverhalten eines Bauteils, das 20 Minuten bei 630^{o} C und dann 20 Minuten bei 580^{o} behandelt wurde ist also vergleichbar mit dem eines Bauteils, das 90 Minuten bei 580^{o} C nitrocarburiert wurde. Die Behandlungszeit wird mit dem erfindungsgemäßen Verfahren also mehr als halbiert.

## Patentansprüche

1. Verfahren zum Nitrocarburieren von Bauteilen aus Stahl in cyanat- und cyanidhaltigen Salzschmelzen bei Temperaturen von 560 bis 700^{o} C,
dadurch gekennzeichnet,
daß die Nitrocarburierbehandlung in einer ersten Stufe bei 600 bis 700^{o} C und in einer zweiten Stufe bei 560 bis 590^{o} C durchgeführt wird, wobei die Nitrocarburierzeiten der beiden Stufen sich im Verhältnis von 20 : 1 bis 1 : 15 erstrecken können.

2. Verfahren nach Anspruch 1,
dadurch gekennzeichnet,
daß die Behandlung in der ersten Stufe bei 610 bis 650^{o} C während 10 bis 120 Minuten und in der zweiten Stufe bei 570 bis 590^{o} C während 10 bis 90 Minuten durchgeführt wird.

## Claims

1. Process for nitrocarburizing components made from steel in cyanate- and cyanide-containing salt melts at temperatures between 560 and 700°C,
characterised in that
the nitrocarburizing process is carried out in a first stage at 600 to 700°C and in a second stage at 560 to 590°C, whereby the nitrocarburizing times of the two stages may be within a range from 20 : 1 to 1 : 15.

2. Process according to claim 1,
characterised in that
in the first stage the process is carried out for 10 to 120 minutes at 610 to 650°C, and in the second stage for 10 to 90 minutes at 570 to 590°C.

## Revendications

1. Procédé de nitrocarburation de pièces de construction en acier dans des bains de sels en fusion contenant des cyanates et des cyanures à des températures de 560 à 700°C,
caractérisé
- en ce que le traitement de nitrocarburation est exécuté dans une première étape entre 600 et 700°C et dans une deuxième étape de 560 à 590°C, les temps de nitrocarburation des deux étapes pouvant se développer dans le rapport de 20:1 à 1:15.

2. Procédé selon la revendication 1,
caractérisé
- en ce que le traitement dans la première étape de 610 à 650°C est exécuté pendant 10 à 120 minutes et dans la deuxième étape de 570 à 590 °C pendant 10 à 90 minutes.
